# FASCICULE DE BREVET EUROPEEN

(11) **EP 0 277 889 B1**
(45) Date de publication et mention de la délivrance du brevet: **16.08.1990**
(21) Numéro de dépôt: 88420009.8
(22) Date de dépôt: 13.01.1988
(51) Int. Cl.: B22D 11/16, B22D 11/10

(54) **Procédé de réglage au niveau de la ligne de contact de la surface libre du métal avec la lingotière dans une coulée verticale de produits de section quelconque**
Verfahren zur Steuerung des Pegels der Kontaktlinie der freien Metalloberfläche mit der Stranggiesskokille in einen vertikalen Strangguss
Method for regulating the level of the contact line of the free metal surface with the continuous-casting mould in a vertical casting

(30) Priorité: 15.01.1987 FR 8700815
(43) Date de publication de la demande: 10.08.1988
(73) Titulaire: PECHINEY RHENALU, 92400 Courbevoie (FR)
(72) Inventeur: Meyer, Jean-Luc, F-38500 Voiron (FR)
(74) Mandataire: Vanlaer, Marcel

(56) Documents cités:
- EP-A- 0 201 069
- DE-B- 1 095 999
- FR-A- 2 570 304
- LU-A- 83 988

## Description

L'invention est relative à un procédé de réglage du niveau de la ligne de contact de la surface libre du métal avec la lingotière dans une coulée verticale de produits de section quelconque.

Lors de la fabrication de semi-produits métallurgiques par coulée de métaux ferreux ou légers comme l'aluminium et ses alliages, l'homme de l'art cherche à obtenir des lingots, des billettes, des plaques, etc... ayant la meilleure homogénéité physique et chimique possible, ceci afin d'éviter l'apparition de certains défauts lors de la transformation ultérieure de ces produits en feuilles, fils, etc...

Or, la plupart des procédé de coulée utilisés actuellement dans l'industrie donnent lieu, lors du passage du métal de l'état liquide à l'état solide, à la formation de défauts d'homogénéité plus ou moins importants, dus essentiellement à des conditions de refroidissement différentes d'un point à l'autre des produits coulés. C'est ainsi que dans la coulée en lingotière à passage vertical où le métal est successivement refroidi indirectement par l'intermédiare de la lingotière, puis directement par une lame d'eau, on constate la présence sur les semi-produits d'une couche externe dite "couche corticale primair". Cette couche dont la structure et la composition diffèrent de celles de la partie interne du semi-produit, résulte du refroidissement indirect du métal au contact de la lingotière.

Pour supprimer cette couche, on a donc cherché soit à éviter tout contact du métal avec la lingotière comme dans la coulée électromagnétique objet du brevet français 1 509 962, soit à limiter la hauteur de contact avec la lingotière.

Dans le cadre de cette limitation, le brevet français n° 2 570 340 dont la demanderesse est titulaire, enseigne un procédé de réglage du niveau de la ligne de contact de la surface libre du métal avec la lingotière caractérisé par l'application au liquide en cours de solidification d'un champ magnétique périodique d'intensité variable et de direction sensiblement parallèle à l'axe de la lingotière dont on adapte l'intensité en fonction du niveau souhaité.

Ce procédé permet d'obtenir une couche corti- cald d'épaisseur pratiquement nulle, une peau lisse et un grain fin sans ajout préalable d'un agent affinant tel que l'AT58 par exemple, et convient très bien notamment aux produits à base d'aluminium de section circulaire tels que les billettes.

Mais dans son application aux produits de section autre que circulaire et plus particulièrement aux plaques rectangulaires de grandes dimensions, on constate que le champ magnétique n'a pas le même effet sur toute la périphérie du produit et ce en se plaçant dans les mêmes conditions de coulée que les billettes, c'est-à-dire en donnant au circuit électrique créateur du champ un contour équidistant de celui de la lingotière, une forme identique et une même hauteur. Ainsi, cet effet est exacerbé sur les petits côtés du produit c'està-dire que ceux-ci ont tendance à se décoller de la paroi de la lingotière avant les grands côtés d'où un niveau de la ligne de contact plus bas en regard des petits côtés. Or, comme on l'a exposé dans le brevet français 2 570 304, l'épaisseur de la couche corticale des produits coulés est fonction de la position de ce niveau. Il en résulte donc que l'application de ce procédé à des produits de section quelconque conduit à une couche corticale d'épaisseur variable et par suite à un produit hétérogène.

C'est pour remédier à cette dissymétrie non seulement de l'épaisseur de la couche corticale mais aussi de la finesse de grain et de la régularité de la peau que la demanderesse a conçu un procédé qui, dans le cadre de son brevet cité plus haut, est caractérisé en ce que l'on module le champ appliqué sur au moins une fraction de la périphérie du métal.

Ainsi, à la différence du brevet précédent où à un instant donné le champ appliqué était le même sur toute la périphérie du métale et pouvait varier dans le temps dans son ensemble pour régler le niveau à la hauteur voulue, dans la présente invention, la valeur du champ appliqué au métal n'est pas, à un instant donnée, la même sur toute la périphérie du métal mais présente des différences sur une ou plusieurs fractions de ladite périphérie.

Cette modulation peut être obtenue, en particulier, de trois manières:
- par modification de la distance entre le circuit électrique et la lingotière sachant que cette distance doit être augmentée face à la fraction de périphérie dont on veut élever le niveau ou diminuée si l'on veut au contraire abaisser le niveau.

Dans le cas d'une lingotière de section rectangulaire, de préférence, on augmente la distance qui sépare le circuit des petits côtés de la lingotière et cette augmentation peut être de 1 à 2 fois la distance qui sépare le circuit des grands côtés, cette dernière distance étant celle qu'on s'est fixée comme base de fonctionnement durant la coulée.
- par changement de la position en hauteur du circuit par rapport à la lingotière, c'est-à-dire qu'une hauteur optimale ayant été déterminée, hauteur qui donne la ligne de contact avec la lingotière la plus basse, toutes choses égales par ailleurs, on déplace vers le haut ou vers le bas, la partie du circuit faisant face à la fraction de périphérie qu'on veut élever. ce déplacement est de préférence d'une hauteur au plus égale à la moitié de la hauteur propre du circuit. Dans le cas d'une lingotière de section rectangulaire, ce déplacement peut être limité à la partie du circuit faisant face aux petits côtés.
- par variation de la forme du profil du circuit et de préférence en se limitant au côté du profil placé en regard de la lingotière. Ce côté au lieu d'être rectiligne peut présenter une ou plusieurs courbes alter- natn ou non avec des parties droites ou uniquement des parties droites dont une partie est verticale et une autre inclinée. Cette inclinaison est de préférence inférieure ou égale à 45 degrés par rapport à la verticale et réalisée de manière à éloigner le côté de la lingotière.

Dans le cas d'une lingotière rectantulaire, on adopte, de préférence, la solution consistant à avoir un circuit dont le côté du profil faisant face à la lingotière est rectiligne et vertical en regard des grands côtés; en regard des petits côtés de la lingotière, le côté du profil est aussi rectiligne mais présente une partie verticale vers le haut et une partie inclinée vers le bas.

Mais on peut également utiliser un circuit dans lequel le côté du profil est vertical en regard des petits côtés de la lingotière alors qu'en regard des grands côtés, il présente une partie inclinée vers le haut et une partie verticale vers le bas.

Ces trois manières peuvent être utilisées séparément mais également en combinaison entre elles, ou avec d'autres moyens tel que celui consistant à augmenter la hauteur de la lingotière sur les petits côtés.

Il est évident que les bobines constituées par un fil de cuivre émaillé telles que celles décrites dans le brevet français n^{o} 2 570 304 se prêtent difficilement à la réalisation du procédé selon l'invention C'est pourquoi l'invention comporte également un circuit électrique modulable permettant de réaliser les modifications de distance, les changements de position en hauteur et les variations de forme du profil.

Ce circuit est caractérisé en ce qu'il est formé par un ensemble modulable d'éléments allongés, amovibles, adaptables au format du produit coulé, reliés électriquement entre eux, sauf en un endroit du circuit où se trouve disposée une discontinuité de part et d'autre de laquelle sont placées des plages de raccordement à une source de courant.

Dans le cas où ou veut seulement modifier la distance circuit-lingotière, ces éléments peuvent être rectilignes ou courbes, de section rectangulaire ou carrée, être placées dans un même plan horizontal et leurs liaisons entre eux sont tells qu'elless permettent en les plaçant dans des directions différentes de former un contour semblable à celui du produit coulé et par déplacement de leurs extrémités les unes par rapport aux autres d'obtenir la distance convenable.

Dans le cas où on veut seulement changer la position en hauteur du circuit, ces éléments peuvent avoir la configuration décrite ci-dessus avec la différence qu'ils sont placés dans au moins deux plans horizontaux.

Dans le cas où on veut faire varier la forme du profil du circuit, celui-ci peut être formé d'éléments de profil convenable et associés comme précédemment.

Suivant l'intensité du courant électrique qui circule dans ces éléments et de l'effet JOULE qui en résulte, on peut prévoir un système de refroidissement en donnant par exemple aux éléments une forme creuse de manière à pouvoir faire circuler en leur sein un liquide réfrigérant.

Le raccordement des éléments entre eux peut être obtenu par tout moyen connu de l'homme de l'art qui permette de rendre le circuit modulable et extensible à volonté tout en maintenant une résistance électrique de contact entre éléments convenable. Ce peut être par exemple tout système de raccordement par vis et écrous placé aux extrémités des éléments qui sont munies d'ouvertures de forme allongée et à l'intérieur desquelles peuvent coulisser les corps de vis, ou encore tout système de pinces, de verins, d'assemblages par l'intermédiaire d'épaulements, ou de mortaise ouverte et de tenon.

L'invention sera mieux comprise à l'aide des dessins ci-joints qui représentent:
. Figure 1, une vue en coupe horizontale d'un circuit contenant une lingotière de section rectangulaire et dans lequel on veut faire varier la distance circuit-lingotière.
. Figure 2, une vue en perspective du détail de raccordement entre deux éléments suivant 1.
. Figure 3, une vue en perspective du détail du raccordement entre deux éléments dans le cas où on veut changer la position en hauteur de certains éléments du circuit.
. Figure 4, une vue en perspective du détail du raccordement entre deux éléments dont on fait varier le profil d'un des éléments.

Sur la figure 1, on distingue une lingotière (1) de section rectangulaire et un circuit (2) constitué par deux éléments allongés (3) qui reposent sur les extrémités des éléments (4) munis d'épaulements. Les éléments (4) peuvent être déplacés suivant les flèches (5) de manière à augmenter la distance circuit-lingotière sur les petits côtés de la lingotière au moyen de systèmes boulon-écrou (6) disposés dans des ouvertures (7) de forme allongée placées aux extrémités des éléments (3).

Les extrémités en regard d'un élément (3) et d'un élément (4) sont isolées éléctriquement et munies de plages (8) de liaison à la source de courant.

Sur la figure 2, on voit une portion d'élément (4) munie d'un épaulement (9) sur lequel repose l'éxtré- mité d'un élément (3), l'un et l'autre étant raccordées au moyen d'un système boulon-écrou (6). L'épaulement est réalisé de manière que les éléments (3) et (4) de même section soient situés dans un même plan horizontal.

Sur la figure 3, on voit que l'épaulement (10) réalisé sur l'élément (4) est plus haut que sur la figure 2 de manière que l'élément (3) soit situé dans un plan différent de l'élément (4) auquel il est raccordé par le système boulon-écrou (6).

Sur la figure 4, l'élément (4) présente sur le côté de son profil faisant face à la lingotière une partie verticale (11) vers le haut et une partie oblique (12) vers le bas.

L'invention peut être illustré à l'aide de l'exemple d'application suivant :
Une lingotière rectangulaire de dimensions 1050 mm x 460 mm a été équipée d'un circuit selon l'invention comprenant 4 éléments en cuivre de section 2000 mm2 dont deux de longueur 1177 mm et les deux autres de longueur 634 mm.

Les éléments courts étaient équipés à leurs extrémités d'épaulements et raccordés aux grandes barres comme il est indiqué sur la figure 2 de manière à avoir une distance lingotière-élément long égale à 20 mm et une distance lingotière-élément court égale à 35 mm.

Les extrémités des éléments placés à l'un des sommets du rectangle ainsi formé étaient équipées de plages d'alimentation électrique et isolées l'une de l'autre.

On a coulé au moyen de cette lingotière une plaque en alliage d'aluminium du type 1050 suivant les normes de l'Aluminium Association alors que la tension aux bornes du circuit était de 5,28 Volts. Le produit obtenu était parfaitement homogène.

L'invention trouve son application dans l'obtention de produits coulés ayant une couche corticale de faible épaisseur, un grain fin et une peau régulière.

## Revendications

1. Procédé de réglage du niveau de la ligne de contact de la surface libre du métal avec la lingotière dans un coulée verticale continue de produits de section quelconque dans lequel on applique au métal liquide en cours de solidification, au moyen d'un circuit électrique entourant la lingotière, un champ magnétique périodique d'intensité variable et de direction sensiblement parallèle à l'axe de la lingotière et on adapte l'intensité du champ en fonction du niveau souhaité, caractérisé en ce que l'on module le champ appliqué sur au moins une fraction de la périphérie du métal.

2. Procédé selon la revendication 1 caractérisé en ce que pour moduler le champ, on modifie la distance circuit-lingotière sur au moins une fraction de la périphérie du métal.

3. Procédé selon la revendication 1 caractérisé en ce que pour moduler le champ, on change la position en hauteur de circuit par rapport à la lingotière sur au moins une fraction de la périphérie du métal.

4. Procédé selon la revendication 1 caractérisé en ce que pour moduler le champ, on fait varier la forme du profil du circuit sur au moins une fraction de la périphérie du métal.

5. Procédé selon la revendication 2 caractérisé en ce que l'on augmente la distance pour élever le niveau de la fraction considérée.

6. Procédé selon la revendication 5, caractérisé en ce que dans une lingotière de section rectangulaire, l'augmentation s'effectue en regard des petits côtés.

7. Procédé selon la revendication 6 caractérisé en ce que l'augmentation est comprise entre 1 et 2 fois la distance existant entre le circuit et les grands côtés.

8. Procédé selon la revendications 3 caractérisé en ce que le changement est d'une hauteur au plus égale à la moitié de la hauteur propre du circuit.

9. Procédé selon la revendication 8 caractérisé en ce que dans une lingotière de section rectangulaire, on change la position du circuit en regard des petits côtés.

10. Procédé selon la revendication 4 caractérisé en ce que l'on fait varier la forme du profil sur le seul côté du profil en regard de la lingotière.

11. Procédé selon la revendication 10 caractérisé en ce que l'on fait varier l'inclinaison dudit côté sur au moins une partie de sa longueur

12. Procédé suivant la revendication 11 caractérisé en ce que l'inclinaison est inférieure ou égale à 45 degrés par rapport à la verticale.

13. Procédé selon la revendication 11 caractérisé en ce que l'inclinaison est faite de manière à éloigner le côté de la lingotière.

14. Procédé selon la revendication 13 caractérisé en ce que dans une lingotière rectangulaire, on limite l'inclinaison à la fraction de longueur située vers le bas du côté et en regard des petits côtés de la lingotière.

15. Procédé selon la revendication 13 caractérisé en ce que dans une lingotière rectangulaire, on limite l'inclinaison à la fraction de longueur située vers le haut du côté et en regard des grands côtés de la lingotière.

16. Circuit électrique applicable au procédé selon la revendication 1 caractérisé en ce qu'il est formé par un ensemble modulable d'éléments allongés, amovibles, adaptables au format du produit, reliés électriquement entre aux sauf en un endroit du circuit où se trouve disposée une discontinuité électrique de part et d'autre de laquelle sont placées des plages de raccordement à une source de courant.

17. Circuit selon la revendication 16 caractérisé en ce que les éléments ont des longueurs et/ou des sections de profils différents.

18. Circuit selon la revendication 16 caractérisé en ce que les éléments sont refroidis.

19. Circuit selon la revendication 16 caractérisé en ce que les éléments sont situés dans des plans différents.

## Patentansprüche

1. Verfahren zur Regelung des Niveaus der Kontaktlinie der freien Oberfläche des Metalls mit der Kokille bei vertikalem Strangguß von Produkten beliebigen Querschnitts bei dem man auf das flüssige Metall auf der Verfestigungstrecke mit Hilfe eines die Kokille umgebenden elektrischen Schaltkreises ein periodisches magnetisches Feld variabler Intensität und einer zur Achse der Kokille in etwa parallelen Richtung einwirken läßt und bei dem man die Stärke des Feldes als Funktion des gewünschten Niveaus einstellt, dadurch gekennzeichnet, daß man das angewendete Feld an zumindest einem Abschnitt der Umfangslinie des Metalls moduliert.

2. Verfahren nach Anspruch 1, dadurch gekennzeichnet, daß man zur Modulierung des Feldes den Schaltkreis-Kokille-Abstand an zumindest einem Abschnitt der Umfangslinie des Metalls verändert.

3. Verfahren nach Anspruch 1, dadurch gekennzeichnet, daß man zur Modulierung des Feldes die Höhenposition des Schaltkreises in bezug auf die Kokille an zumindest einem Abschnitt der Umfangslinie des Metalls ändert.

4. Verfahren nach Anspruch 1, dadurch gekennzeichnet, daß man zur Modulierung des Feldes Veränderungen der Form des Profils des Schaltkreises an zumindest einem Abschnitt der Umfangslinie des Metalls vornimmt.

5. Verfahren nach Anspruch 2, dadurch gekennzeichnet, daß man zur Hebung des Niveaus im gewünschten Abschnitt den Abstand vergrößert.

6. Verfahren nach Anspruch 5, dadurch gekennzeichnet, daß sich bei einer Kokille rechteckigen Querschnittes die Vergrößerung in bezug auf die kleinen Seiten vollzieht.

7. Verfahren nach Anspruch 6, dadurch gekennzeichnet, daß die Vergrößerung in einem Bereich zwischen dem Einfachen und Zweifachen des Abstandes zwischen dem Schaltkreis und den großen Seiten liegt.

8. Verfahren nach Anspruch 3, dadurch gekennzeichnet, daß die Höhenänderung in einer Größenordnung von wenigstens gleich der Hälfte der Eigenhöhe des Schaltkreises liegt.

9. Verfahren nach Anspruch 8, dadurch gekennzeichnet, daß man bei einer Kokille rechteckigen Querschnitts die Position des Schaltkreises in bezug auf die kleinen Seiten ändert.

10. Verfahren nach Anspruch 4, dadurch gekennzeichnet, daß man die Form des Profils nur an der der Kokille gegenüberliegenden Seite des Profils verändert.

11. Verfahren nach Anspruch 10, dadurch gekennzeichnet, daß man eine Veränderung der Neigung der besagten Seite an zumindest einem Teil ihrer Länge vornimmt.

12. Verfahren nach Anspruch 11, dadurch gekennzeichnet, daß die Neigung kleiner oder gleich 45_{°} in bezug auf die Senkrechte ist.

13. Verfahren nach Anspruch 11, dadurch gekennzeichnet, daß die Neigung auf die Art und Weise gemacht wird, daß man die Seite von der Kokille entfernt.

14. Verfahren nach Anspruch 13, dadurch gekennzeichnet, daß man bei einer Kokille rechteckigen Querschnittes die Neigung auf den am unteren Abschnitt der Seite und gegenüber den kleinen Seiten der Kokille gelegenen Teil der Länge begrenzt.

15. Verfahren nach Anspruch 13, dadurch gekennzeichnet, daß man bei einer Kokille rechteckigen Querschnitts die Neigung auf den am oberen Abschnitt der Seite und gegenüber den großen Seiten der Kokille gelegener; Teil der Länge begrenzt.

16. Elektrischer Schaltkreis, verwendbar für das Verfahren nach Anspruch 1, dadurch gekennzeichnet, daß er von einem veränderbaren Aufbau von länglichen, losen und an die Form des Produktes anpaßbaren Bauelementen gebildet wird, die untereinander außer an einer Stelle des Schaltkreises elektrisch verbunden sind, wo sich eine elektrische Diskontinuität befindet, an deren beiden Seiten Bereiche zum Anschluß an eine Stromquelle angebracht sind.

17. Schaltkreis nach Anspruch 16, dadurch gekennzeichnet, daß die Bauelemente verschiedene Längen und/oder Profilquerschnitte haben.

18. Schaltkreis nach Anspruch 16, dadurch gekennzeichnet, daß die Bauelemente gekühlt sind.

19. Schaltkreis nach Anspruch 16, dadurch gekennzeichnet, daß die Bauelemente in verschiedenen Ebenen angebracht sind.

## Claims

1. A process for regulating the level of the line of contact between the free surface of the metal and the ingot mould in vertical continuous casting of products of any cross-section, wherein a periodic magnetic field of variable intensity and in a direction substantially parallel to the axis of the ingot mould is applied to the liquid metal in the course of solidification by means of an electrical circuit surrounding the ingot mould, and the intensity of the field is adjusted in dependence on the desired level, characterised in that the field applied is modulated over at least a fraction of the periphery of the metal.

2. A process according to claim 1 characterised in that to modulate the field the distance between the circuit and the ingot mould is modified over at least a fraction of the periphery of the metal.

3. A process according to claim 1 characterised in that to modulate the field the position in respect of height of the circuit with respect to the ingot mould is changed over at least a fraction of the periphery of the metal.

4. A process according to claim 1 characterised in that to modulate the field the shape of the profile of the circuit is varied over at least a fraction of the periphery of the metal.

5. A process according to claim 2 characterised in that the distance is increased to raise the level of the fraction in question.

6. A process according to claim 5 characterised in that in an ingot mould of rectangular cross-section, the increase is made at the short sides.

7. A process according to claim 6 characterised in that the increase is between 1 and 2 times the distance between the circuit and the long sides.

8. A process according to claim 3 characterised in that the change is of a height at most equal to half the height of the circuit itself.

9. A process according to claim 8 characterised in that, in an ingot mould of rectangular cross-section, the position of the circuit is changed at the short sides.

10. A process according to claim 4 characterised in that the shape of the profile is varied only over the side of the profile facing the ingot mould.

11. A process according to claim 10 characterised in that the inclination of said side is varied over at least a part of its length.

12. A process according to claim 11 characterised in that the inclination is less than or equal to 45_{°} with respect to the vertical.

13. A process according to claim 11 characterised in that the inclination is such as to move the side away from the ingot mould.

14. A process according to claim 13 characterised in that, in a rectangular ingot mould, the inclination is limited to the fraction of length which is disposed towards the bottom of the side and facing the short sides of the ingot mould.

15. A process according to claim 13 characterised in that, in a rectangular ingot mould, the inclination is limited to the fraction of length which is disposed towards the top of the side and facing the long sides of the ingot mould.

16. An electrical circuit which can be applied to the process according to claim 1 characterised in that it is formed by a modulatable assembly of elongate removable elements which can be adapted to the format of the product and which are electrically interconnected except at a point on the circuit where there is an electrical discontinuity on each side of which there are disposed areas for connection to a current source.

17. A circuit according to claim 16 characterised in that the elements are of different lengths and/or profile cross-sections.

18. A circuit acccording to claim 16 characterised in that the elements are cooled.

19. A circuit according to claim 16 characterised in that the elements are disposed in different planes.
